# EUROPÄISCHE PATENTSCHRIFT

(11) **EP 2 100 680 B1**
(45) Veröffentlichungstag und Bekanntmachung des Hinweises auf die Patenterteilung: **27.02.2013**
(21) Anmeldenummer: 08003816.9
(22) Anmeldetag: 29.02.2008
(51) Int. Cl.: C23C 28/00, C23C 6/00, B22D 19/08

(54) **Verfahren zum Herstellen eines Bauteils**
Method for producing a component
Procédé destiné à la fabrication d'un composant

(43) Veröffentlichungstag der Anmeldung: 16.09.2009
(73) Patentinhaber: SIEMENS AKTIENGESELLSCHAFT, 80333 München (DE)
(72) Erfinder: Barnikel, Jochen, Dr., 45470 Mülheim a. d. Ruhr (DE); Schürhoff, Jörg, Dr., 45479 Mülheim a. d. Ruhr (DE)

(56) Entgegenhaltungen:
- EP-A- 0 353 480
- EP-A- 1 481 747
- EP-A- 1 702 698
- DE-A1- 10 315 382

## Beschreibung

Die Erfindung betrifft ein Verfahren zum Herstellen eines Bauteils, insbesondere eines Dampfturbinenbauteils. Des Weiteren betrifft die Erfindung ein Schichtsystem für ein Bauteil, insbesondere für eine Dampfturbine, umfassend eine Schutzschicht, eine auf der Schutzschicht aufgebrachte Wärmedämmschicht, eine auf der Wärmedämmschicht aufgebrachte Haftschicht und einer mit der Haftschicht vergossenen Gusskomponente.

Wärmedämmschichten, die auf Bauteilen aufgebracht werden, sind aus dem Gasturbinenbau bekannt. In der EP 1 029 115 ist beispielsweise eine derartige Wärmedämmschicht beschrieben.

Mit Hilfe von Wärmedämmschichten ist es möglich, Bauteile von Strömungsmaschinen, wie beispielsweise Dampfturbinen, bei höheren Temperaturen einsetzen zu können. Ohne eine Wärmedämmschicht wäre der Einsatz eines Bauteils nur bis zu einer Temperatur möglich, die vom Grundwerkstoff des Bauteils abhängig ist.

Thermisch besonders belastete Bereiche werden mit derartigen Wärmedämmschichten ausgebildet, wobei diese Komponenten mittels bekannter Beschichtungsverfahren wie atmosphärisches Plasmaspritzen (APS), Vakuumplasmaspritzen (VPS), Niedrigdruckplasmaspritzen (LPPS) sowie durch chemische oder physikalische Beschichtungsmethoden (CVD, PVD) beschichtet werden.

Das Aufbringen der Wärmedämmschicht auf das Dampfturbinenbauteil mittels der bekannten Beschichtungsverfahren ist aufwändig. Wünschenswert wäre es, ein Dampfturbinenbauteil kostengünstig und schnell mit einer Wärmedämmschicht herstellen zu können.

An dieser Stelle setzt die Erfindung an, dessen Aufgabe es ist, ein Verfahren zum Herstellen eines Bauteils anzugeben, das schnell und einfach hergestellt werden kann.

Die auf das Verfahren hin gerichtete Aufgabe wird durch ein Verfahren zum Herstellen eines Bauteils, insbesondere eines Dampfturbinenbauteils, mit den Schritten:
- Bereitstellen einer als Träger ausgebildeten Schutzschicht
- Aufbringen einer Wärmedämmschicht auf den Träger
- Eingießen des Trägers und der Wärmedämmschicht in eine Gusskomponente
gelöst.

Die Erfindung geht somit völlig weg von dem Gedanken, die Wärmedämmschicht auf das Dampfturbinenbauteil mittels einer der bekannten Beschichtungsverfahren zu beschichten. Vielmehr geht die Erfindung von dem Gedanken aus, die Wärmedämmschicht zunächst auf einen Träger aufzubringen. Dieser Träger weist sowohl mechanische als auch chemische Eigenschaften auf, die dazu führen, dass der Träger in thermisch belasteten Bereichen einer Dampfturbine eingesetzt werden kann. Die Wärmedämmschicht wird mittels einer der bekannten Beschichtungsverfahren auf den Träger aufgebracht. Anschließend wird der Träger mit der Wärmedämmschicht in eine Gusskomponente eingegossen. Nach Erstarren des Gießmaterials ist das Dampfturbinenbauteil fertig gestellt, wobei die Wärmedämmschicht eine Verbindung zu der Gusskomponente aufweist. Der Träger bleibt hierbei bestehen und wird nicht wie in anderen bekannten Gießverfahren entfernt, wie z.B. durch Auslaugen durch oder mechanische Entfernung. Der Träger erfüllt somit im Wesentlichen zwei Funktionen. Zum einen bildet der Träger eine Aufnahmemöglichkeit für eine Wärmedämmschicht, die auf einer Gusskomponente aufzutragen ist. Zum anderen bildet der Träger nach Fertigstellung des Dampfturbinenbauteils eine Schutzschicht, die die Wärmedämmschicht vor beispielsweise Erosionen schützt. Der Träger kann ebenso als Oxidationsschutz dienen.

Beispiele für eine Wärmedämmschicht bzw. einer Haftschicht und weitere Schichten sind aus der WO 2006/133980 A1 offenbart. Der Inhalt der WO 2006/133980 A1 wird somit vollumfänglich mit in den Offenbarungsgehalt dieser Anmeldung aufgenommen.

Vorteilhafterweise wird vor dem Gießen des Trägers und der Wärmedämmschicht eine Haftschicht auf die Wärmedämmschicht aufgebracht. Die Haftschicht hat die Aufgabe, eine gute Verbindung zwischen der Wärmedämmschicht und der Gusskomponente zu ermöglichen. Ein Beispiel für eine Haftschicht kann wiederum aus der WO 2006/133980 A1 entnommen werden.

In einer weiteren vorteilhaften Weiterbildung des Verfahrens wird vor dem Aufbringen der Wärmedämmschicht eine Verbindungsschicht auf den Träger aufgebracht. Die Verbindungsschicht hat die Aufgabe, eine gute Verbindung zwischen der Wärmedämmschicht und den Träger zu ermöglichen. Als Beispiele für eine Zusammensetzung der Verbindungsschicht kann eine entsprechende Schicht aus der WO 2006/133980 A1 entnommen werden.

Ausführungsbeispiele der Erfindung werden nachfolgend anhand der Zeichnungen beschrieben. Diese sollen das Ausführungsbeispiel nicht maßstäblich darstellen, vielmehr sind die Zeichnungen, wozu Erläuterungen dienen, in schematischer und/oder leicht versetzter Form ausgeführt. Im Hinblick auf Ergänzungen der aus der Zeichnung unmittelbar erkennbaren Lehren wird auf den einschlägigen Stand der Technik verwiesen.

Es zeigen:
- Figur 1: eine Schnittansicht des Trägers mit der Wärmedämmschicht,
- Figur 2: ein nach dem Gießen fertig gestelltes Dampfturbinenbauteil,
- Figur 3: ein Ausschnitt eines nach dem Gießen fertig gestellten Dampfturbinenbauteils mit einer Verbindungsschicht.

Komponenten mit ähnlicher Wirkungsweise weisen dieselben Bezugszeichen auf.

Die Figur 1 zeigt eine Querschnittsansicht des Trägers 1. Der Träger 1 kann aus einem wärmebeständigen Material sein. Des Weiteren weist der Träger 1 eine geometrische Form auf, die dazu geeignet ist, um in einer Strömungsmaschine an Stellen angeordnet werden zu können, die thermisch belastet sind. Thermisch belastete Stellen in einer Strömungsmaschine, wie z.B. in einer Dampfturbine, sind beispielsweise dampfbeaufschlagte Oberflächen. Der Einströmungsbereich einer Dampfturbine wäre beispielsweise ein dampfbeaufschlagter Bereich, der thermisch belastet wird.

Als Trägermaterialien können keramische Materialien verwendet werden:

Der Träger 1 weist eine innenseitige Fläche 2 auf. Die innenseitige Fläche 2 ist die Fläche, die nach der Fertigstellung des Trägers 1 dem Dampf zugewandt ist. Das bedeutet, dass die innenseitige Fläche 2 mit einem Dampf mit vergleichsweise hoher Temperatur beaufschlagt wird. Des Weiteren weist der Träger 1 eine außenseitige Fläche 3 auf. Auf diese außenseitige Fläche 3 wird eine Verbindungsschicht 8 aufgebracht. Die Verbindungsschicht 8 besteht hierbei aus einem geeigneten Material. Beispiele für ein geeignetes Material sind in der WO 2006/133980 A1 offenbart. Die Verbindungsschicht 8 kann mittels bekannter Beschichtungsverfahren auf den Träger 1 aufgebracht werden.

In einem weiteren Herstellungsverfahrenschritt wird eine Wärmedämmschicht 4 auf die Verbindungsschicht 8 aufgetragen. Mit der Verbindungsschicht 8 kann die Wärmedämmschicht 4 optimal an den Träger angebunden werden.

Die Figur 2 offenbart eine Querschnittsansicht eines Teils eines fertig gestellten Dampfturbinenbauteils 6. Der mit der Wärmedämmschicht 4 beschichtete Träger 1 wird in eine Gusskomponente 7 eingegossen. Die Gusskomponente 7 weist metallischen Charakter auf. Ein Beispiel für eine Materialauswahl für die Gusskomponente 7 ist in der WO 2006/133980 A1 offenbart. Die Gusskomponente 7 könnte beispielsweise ein 1% - 2%iger Chromstahl sein, eines Gusseisens oder aus einer Nickelbasis-Legierung bestehen.

Nach dem Gießvorgang verbleibt der Träger 1 in der Gusskomponente 7, wodurch ein komplettes Dampfturbinenbauteil 6 entsteht. Der Träger 1 schützt hierbei die Wärmedämmschicht 4 vor Erosion. Dadurch ist beispielsweise ein Eindringen des Dampfes in die Wärmedämmschicht 4 wirksam vermieden.

Eine weitere Funktion des Trägers 1 ist durch den mechanischen Schutz der Gusskomponente 7 während einer Montage, während eines Transportes oder während einer Revision gegeben.

Ein wesentlicher Vorteil der Erfindung ist, dass der Träger 1 komplizierte Geometrien einer Innenkontur, wie sie bei Dampfturbinen vorkommen, leicht annehmen kann. Die Beschichtung des Trägers 1 mit der Wärmedämmschicht 4 führt zu einer Vereinfachung der Gesamtherstellung des Dampfturbinenbauteils 6.

Des Weiteren bietet das erfindungsgemäße Herstellungsverfahren den Vorteil, dass eine Erosionsschutzschicht als dritte Beschichtungslage gespart werden kann, da der Träger 1 die Funktion einer Erosionsschutzschicht erfüllt. Selbst bei einer Beschädigung z.B. durch Zerrüttung ist ein Verlust der Wärmedämmschicht 4 durch das Verwenden eines Trägers 1 wirksam vermieden. Ein weiterer wesentlicher Vorteil ist, dass selbst Wärmedämmschichten 4 mit einer schlechten Haftung zur Gusskomponente 7 eingesetzt werden können, denn die Haftung der Wärmedämmschicht 4 an den Träger 1 ist die entscheidende Komponente bei dem Herstellungsverfahren.

Des Weiteren wird ein Abplatzen der Wärmedämmschicht 4 von der Gusskomponente 7 aufgrund von unterschiedlichen Wärmeausdehnungskoeffizienten durch die Verwendung des Trägers 1 wirksam vermieden.

In einer alternativen Ausführungsform wird vor dem Aufbringen der Wärmedämmschicht 4 auf den Träger 1 eine Verbindungsschicht auf den Träger 1 angebracht. Diese Verbindungsschicht ist in der Figur 1 und in der Figur 2 nicht näher dargestellt. Die Verbindungsschicht hat die Aufgabe, eine optimale Verbindung zwischen der Wärmedämmschicht 4 und dem Träger 1 zu ermöglichen.

Die Figur 3 zeigt einen Ausschnitt eines fertig gestellten Dampfturbinenbauteils 6. Der Unterschied zu dem in Fig. 2 dargestellten Dampfturbinenbauteils 6 liegt darin, dass zwischen der Wärmedämmschicht 4 und dem Träger 1 die optional angeordnete Verbindungsschicht 8 dargestellt ist.

## Patentansprüche

1. Verfahren zum Herstellen eines Dampfturbinenbauteils (6),
mit den Schritten:
- Bereitstellen einer als Träger (1) ausgebildeten Schutzschicht,
wobei der Träger (1) aus einem keramischen Werkstoff ausgebildet wird,
- Aufbringen einer Wärmedämmschicht (4) auf den Träger (1)
- Eingießen des Trägers (1) und der Wärmedämmschicht (4) in eine Gusskomponente (7).

2. Verfahren nach Anspruch 1,
wobei vor dem Eingießen des Trägers (1) und der Wärmedämmschicht (4) eine Haftschicht (5) auf die Wärmedämmschicht (4) aufgebracht wird.

3. Verfahren nach Anspruch 1 oder 2,
wobei auf dem Träger (1) vor dem Aufbringen der Wärmedämmschicht (4) eine Verbindungsschicht (8) aufgebracht wird.

## Claims

1. Method for producing a steam turbine component (6), comprising the following steps:
- providing a protective layer in the form of a carrier (1) ,
wherein the carrier (1) is formed from a ceramic material,
- applying a thermal barrier coating (4) to the carrier (1), and
- casting the carrier (1) and the thermal barrier coating (4) into a cast component (7).

2. Method according to Claim 1,
wherein a bonding layer (5) is applied to the thermal barrier coating (4) before the carrier (1) and the thermal barrier coating (4) are cast in.

3. Method according to Claim 1 or 2,
wherein a connecting layer (8) is applied to the carrier (1) before the thermal barrier coating (4) is applied.

## Revendications

1. Procédé de fabrication d'un élément ( 6 ) constitutif d'une turbine à vapeur,
comprenant les stades :
- préparation d'une couche de protection constituée en support ( 1 ),
- le support ( 1 ) étant en un matériau céramique,
- dépôt d'une couche ( 4 ) calorifuge sur le support ( 1 ),
- coulée du support ( 1 ) et de la couche ( 4 ) calorifuge dans un composant ( 7 ) de coulée.

2. Procédé suivant la revendication 1,
dans lequel on dépose, avant la coulée du support ( 1 ) et de la couche ( 4 ) calorifuge, une couche ( 5 ) d'adhérence sur la couche ( 4 ) calorifuge.

3. Procédé suivant la revendication 1 ou 2,
dans lequel on dépose une couche ( 8 ) de liaison avant le dépôt de la couche ( 4 ) calorifuge.
